# EUROPÄISCHE PATENTSCHRIFT

(11) **EP 0 062 843 B1**
(45) Veröffentlichungstag und Bekanntmachung des Hinweises auf die Patenterteilung: **03.12.1986**
(21) Anmeldenummer: 82102754.7
(22) Anmeldetag: 01.04.1982
(51) Int. Cl.: C10L 1/32, B01F 17/00

(54) **Wachsartige Polymerisate enthaltende Kohle-Dieselkraftstoff-Suspensionen**
Coal diesel fuel suspensions which contain wax-like polymers
Suspensions de charbons dans des combustibles Diesel comprenant de polymères cireux

(30) Priorität: 09.04.1981 DE 3114272
(43) Veröffentlichungstag der Anmeldung: 20.10.1982
(73) Patentinhaber: Ruhrchemie Aktiengesellschaft, D-4200 Oberhausen 13 (DE)
(72) Erfinder: Cornils, Boy, Dr. Dipl.-Chem., D-4220 Dinslaken (DE); Bahadir, Müfit, Dr. Dipl.-Chem., D-8050 Zolling (DE); Hobes, John, Dr. Dipl.-Chem., D-4220 Dinslaken (DE); Materne, Winfried, Dipl.-Ing., D-5802 Wetter 4 (DE)
(74) Vertreter: Reichelt, Karl-Heinz (DE)

## Beschreibung

Die vorliegende Erfindung betrifft Kohle-Dieselkraftstoff-Suspensionen, die durch Zusatz von Copolymerisatwachsen stabilisiert sind.

Verschiedene Untersuchungen haben gezeigt, daß Kohle-Dieselkraftstoff-Suspensionen aufgrund ihres hohen Wärmeinhaltes mit hohem thermischen Wirkungsgrad als Brennstoffe zum Antrieb von Dieselmotoren, zum Aufheizen von Dampfkesseln, zur Wärmeerzeugung in Hochöfen eingesetzt werden können. Knapp werdende Rohstoffe wie das Mineralöl und seine Derivate können dabei durch Kohle, die weltweit verfügbar ist, gestreckt werden. Ein Nachteil derartiger Suspensionen ist, daß sie sich selbst wenn die Kohle feinst gemahlen ist, innerhalb kurzer Zeit in Folge Sedimentation der Kohlepartikel auftrennen. Hieraus resultieren Lagerungs- und Transportprobleme, da die Teilchen zu einer Verstopfung der Transportleitung führen können. Diese Sedimentationserscheinungen gilt es durch geeignete Additive zu vermeiden.

Ein Hilfsmittel, das Kohle-Dieselkraftstoff-Suspensionen stabilisieren soll, muß eine ganze Reihe verschiedener Voraussetzungen erfüllen. Von ihm wird nicht nur gefordert, daß es sich leicht in Dieselkraftstoff löst, es darf auch die in der Verbrennungskammer erzeugten Abscheidungen nicht wesentlich erhöhen, da sie das einwandfreie Funktionieren des sich hin- und herbewegenden Kolbens stören. Damit das Additiv für den Kraftstoff geeignet ist, muß es nicht nur die feinteilige Kohle in Dispersion halten, sondern darf auch selbst beim Eintritt in die Verbrennungskammer keine Ablagerungen bilden.

Es bestand daher die Aufgabe, Suspensionen aus Kohle und Dieselkraftstoff zu entwickeln, die durch Zusatz geeigneter Additive stabilisiert werden und daher problemlos gefördert werden können und die überdies das Verhalten des Motors nicht negativ beeinflussen.

Überraschenderweise wird diese Aufgabe gelöst durch Suspensionen aus Kohle und Dieselkraftstoff mit einem Siedebereich von etwa 80 bis 350°C, die 5 bis 50 Gew.-% (bezogen auf die gesamte Suspension) Kohle in Form von Partikeln einer Größe von weniger als 100 µm und mindestens 0.2 Gew.-% (bezogen auf die gesamte Suspension) eines wachsartigen Olefinhomopolymerisats oder eines mindestens 60 % Ethylen enthaltenden Mischpolymerisats, deren Molekulargewichte zwischen 500 und 10 000 betragen, enthalten.

Vorzugsweise werden als Dieselkraftstoff erfindungsgemäß Benzinfraktionen eines Siedebereiches von 150 bis 250 °C eingesetzt.

Zur Herstellung der Suspensionen sind Stein- und Braunkohlen der verschiedensten Herkunft geeignet, insbesondere aschearme Kohlen. Die Kohle muß zur Erzeugung stabiler Suspensionen und zur möglichst vollständigen Ausnutzung ihres Kohlenstoffgehaltes sehr fein gemahlen werden. Die einzelnen Feststoffpartikel müssen daher eine Größe unterhalb 100 µm, insbesondere zwischen 20 bis 90 ₄m aufweisen. Die Mahlung erfolgt in Mühlen bekannter Bauart. Bewährt haben sich Stift-, Zahn- und Füllkörpermühlen. Die Kohle kann trocken gemahlen und anschließend mit dem Dieselkraftstoff vermischt werden. Nach einer anderen, bevorzugten Arbeitsweise zur Suspensionsbereitung mahlt man die Kohle in Gegenwart des Dieselkraftstoffes, wobei man das Verhältnis zwischen Kohle und Dieselkraftstoff so einstellen kann, wie es in der fertigen Suspension vorliegen soll. Die Suspensionen enthalten 5 bis 50 Gew.-% Kohle, bezogen auf die gesamte Suspension. Höhere Gehalte sind wegen der Beeinträchtigung des Fließverhaltens ungeeignet.

Um ein Absetzen der Feststoffpartikel zu verhindern, fügt man der Suspension erfindungsgemäß wachsartige Polymerisate in einer Menge von mindestens 0,2 Gew.%, bezogen auf das System Feststoff/Kohlenwasserstoffgemisch, zu. Zunehmende Polymerisatkonzentrationen verbessern die Stabilität (gemessen durch die Absetzgeschwindigkeit) der Suspension bis zum Erreichen eines Grenzwertes. der bei gegebener Teilchengröße abhängig ist von der Art des Polymerisats und der Kohle. Dieser Grenzwert wird von der Feststoffkonzentration nur unwesentlich beeinflußt, d. h. die Absetzgeschwindigkeit ist nur in geringerem Maße abhängig von der Konzentration der Feststoffpartikel in der Suspension. Neben der Löslichkeit bestimmt dieser Grenzwert die aus wirtschaftlichen Gründen vertretbare Maximalkonzentration des wachsartigen Polymerisats. Sie beträgt z. B. bei einer Feststoffkonzentration von 10 Gew.-% und einer Mahlfeinheit des Feststoffes von < 32 µm etwa 2 Gew.-%.

Die in den erfindungsgemäßen Kohle-Dieselkraftstoff-Suspensionen eingesetzten wachsartigen Polymerisate weisen Molekulargewichte zwischen 500 und 10000 auf. Steigendes Molekulargewicht vermindert die Löslichkeit des Polymerisats im Dieselkraftstoff und erniedrigt die stabilisierende Wirkung.

Als wachsartige Polymerisate sind sowohl Olefin-Homopolymerisate als auch Ethylen-Mischpolymerisate geeignet. Besonders bewährt als Homopolymerisate haben sich ataktische Polyolefine von C₄- bis C₁₂-α-Olefinen, z. B. Poly-a-buten, Poly-a-hexen, Poly-a-octen, Poly-a-decen und Poly-a-dodecen.

Die Ethylen-Mischpolymerisatwachse können neben Ethylen noch eines oder mehrere folgender Comonomeren enthalten, wobei der Ethylenanteil im Copolymerisat mindestens 60 % beträgt : C₃-Cₑ-Alkene : Ester von C₃-C_{'2}-Alkencarbonsäuren sowie ferner beispielsweise Vinyl- und Alkenylester ; Vinyl-und Alkenyläther ; Vinyl- und Alkenylalkohole ; N-Vinyl- und N-Alkenylverbindungen, wie N-Vinyl-Pyrrolidon, N-Vinylcarbazol. N-Vinylcaprolactam ; Acryl- und Methacrylamide ; Acryl- und Methacrylsäure ; Acryl- und Methacrylnitrile ; Alkenylhalogenide wie Vinylfluorid und Vinylidenfluorid ; Vinyl- und Alkenylketone. Außer äthylenisch ungesättigten Verbindungen können auch andere copolymerisierbare Stoffe, z. B. Kohlenmonoxid und Schwefeldioxid mit einpolymerisiert werden.

Besonders bewährt haben sich Ethylen/Vinylacetat- sowie Ethylen/Acrylsäure-Copolymerwachse mit Comonomergehalten von 2 bis 40 Gew.-% und Molgewichten zwischen 500 und 10 000.

Die Herstellung der Homo- und Copolymerisate erfolgt nach bekannten Verfahren z. B. durch Hochdruckpolymerisation bei 1 900 bis 4000 bar und 150 bis 350 °C in Gegenwart von radikalischen Initiatoren oder aber durch Niederdruckpolymerisation in Gegenwart von Ziegler-Natta-Katalysatoren.

In Tabelle 1 ist das Ergebnis von Sedimentationsversuchen zusammengestellt.

Die Versuche werden in 1 500 mi-Meßzylindern durchgeführt. Gemahlene Kohle bestimmter Kornfeinheit wird hierzu in einer von 180 bis 260°C siedenden Benzinfraktion suspendiert und der zeitliche Verlauf der Trennschicht zwischen klarer und trüber Phase gemessen. Zur Auswertung wird aus der Anfangsneigung der Absetzkurven die Sedimentationsgeschwindigkeit berechnet.

Die Versuche zeigen, daß durch Zusatz von wachsartigen Olefin-Homopolymerisaten oder Ethylenmischpolymerisaten die Sedimentationsgeschwindigkeit von Kohlepartikeln in einer hochsiedenden Benzinfraktion erheblich herabgesetzt wird. Die Sedimentationsgeschwindigkeit ist von der Mahlfeinheit der Kohle abhängig, grobkörnige Kohle setzt sich erwartungsgemäß schneller ab als feinkörnige Kohle, jedoch wird auch im Falle gröberer Kohlepartikel die Sedimentation durch Zugabe von Polymerwachsen deutlich verzögert. Die Sedimentationsgeschwindigkeit wird weiterhin durch die Wachskonzentration beeinflußt, höhere Konzentrationen verringern die Sedimentationsgeschwindigkeit stärker als niedrige Konzentrationen. Nach Erreichen einer bestimmten Grenzkonzentration führt aber eine weitere Erhöhung der Wachskonzentration nicht mehr zu einer Beeinflussung der Sedimentationsgeschwindigkeit.

## Patentansprüche

1. Suspensionen aus Kohle und Dieselkraftstoff mit einem Siedebereich von etwa 80 bis 350 °C, die 5 bis 50 Gew.-% (bezogen auf die gesamte Suspension) Kohle in Form von Partikeln einer Größe von weniger als 100 µm und mindestens 0,2 Gew.-% (bezogen auf die gesamte Suspension) eines wachsartigen Olefinhomopolymerisats oder eines mindestens 60 % Ethylen enthaltenden Mischpolymerisats, deren Molekulargewichte zwischen 500 und 10 000 betragen, enthalten.

2. Suspensionen nach Anspruch 1, dadurch gekennzeichnet, daß die Homopolymerisate ataktische Poly-a-Olefine von C₄- bis C₁₂-a-Olefinen sind.

3. Suspensionen nach Anspruch 1 und 2, dadurch gekennzeichnet, daß die Copolymerisate Ethylen/Vinylacetat- oder Ethylen/Acrylsäure-Copolymerwachse mit einem Comonomergehalt von 2 bis 40 Gew.-% sind.

## Claims

1. Coal/diesel suspensions with a boiling range of about 80 to 350 °C, which contain 5 to 50 % by weight (related to the total suspension) coal in the form of particles having a size of less than 100 m, and at least 0.2 % by weight (related to the total suspension) of a wax-like olefin homopolymer or copolymer containing at least 60 % ethylene, whose molecular weights are between 500 and 10000.

2. Suspensions according to claim 1, characterised in that the homopolymers are atactic poly-a-olefins of C₄ to C₁₂-α-olefins.

3. Suspensions according to claims 1 and 2, characterised in that the copolymers are ethyleneivinyl . acetate or ethylene/acrylic acid copolymer waxes with a comonomer content of 2 to 40 % by weight.

## Revendications

1. Suspensions de charbon et de carburant Diesel ayant un intervalle d'ébullition d'environ 80 à 350 °C, qui contiennent 5 à 50 % en poids (par rapport à la suspension totale) de charbon sous forme de particules d'une dimension de moins de 100 µm et au moins 0,2 % en poids (par rapport à la suspension totale) d'un homopolymère cireux d'oléfine ou d'un copolymère contenant au moins 60 % d'éthylène, dont les poids moléculaires sont compris entre 500 et 10 000.

2. Suspensions selon la revendication 1, caractérisées en ce que les homopolymères sont des poly-a-oléfines atactiques dérivées d'a-oléfines en C₄-C₁₂.

3. Suspensions selon la revendication 1 et 2, caractérisées en ce que les copolymères sont des cires de copolymères éthylène/acétate de vinyle ou éthylène/acide acrylique ayant une teneur en comonomère de 2 à 40 % en poids.
